# EUROPÄISCHE PATENTSCHRIFT

(11) **EP 0 148 377 B1**
(45) Veröffentlichungstag und Bekanntmachung des Hinweises auf die Patenterteilung: **02.05.1990**
(21) Anmeldenummer: 84113994.2
(22) Anmeldetag: 19.11.1984
(51) Int. Cl.: C25D 1/10, C25F 3/22

(54) **Nickelgalvano in Form einer Press- oder Prägematrize**
Electroforming of nickel matrixes
Electroformage de matrices en nickel

(30) Priorität: 22.11.1983 DE 3342160
(43) Veröffentlichungstag der Anmeldung: 17.07.1985
(73) Patentinhaber: POLYGRAM GmbH, 20034 Hamburg (DE)
(72) Erfinder: Becker, Johann, D-3012 Langenhagen (DE); Koop, Hermann, Dr. rer. nat., D-3003 Ronnenberg 1 (DE); Schüddekopf, Hans, D-3000 Hannover 61 (DE)
(74) Vertreter: Van Weele, Paul Johannes Frits

(56) Entgegenhaltungen:
- DE-A- 2 643 459

## Beschreibung

Die Erfindung bezieht sich auf ein Nickelgalvano in Form einer Preß- oder Prägematrize für die Herstellung von platten- oder folienförmigen Informationsträgern unter Anwendung einer Präge-, Preß-, Spritzguß- oder Spritzpreßtechnik.

Preß- oder Prägematrizen für Ton- und Bildplatten werden bekanntlich auf galvanoplastischem Wege in Nickelbädern hergestellt. Die Verwendung von Nickelbädern erweist sich insofern als vorteilhaft, als sich damit bei hoherAbscheidungsrate relativ spannungsarme Niederschläge abscheiden lassen, die für die Abformung der die Information enthaltenden mikroskopischen Oberflächenstruktur unbedingt notwendig sind. Nachteilig ist dagegen die auf der Galvanorückseite auftretende relativ rauhe Oberfläche, deren pickelartigen Unebenheiten bei der unmittelbar an der Preßform befestigten Matrize aufgrund gegenseitiger Reibung zu einem Metallabrieb, führen. Dieser Metallabrieb sammelt sich dann meist zu kleinen Häufchen, die von hinten gegen die Matrize drücken und auf der Matrizenoberfläche entsprechende "Beulen" verursachen.

Um hierAbhilfe zu schaffen ist es beispielsweise durch die DE-OS 26 43 459 bekannt, die Rauhigkeit der Rückseite des Galvanos in einem elektrolytischen Polierbad ausreichend einzuebnen. Wie die Praxis zeigt, läßt sich hierdurch die Anzahl der mit einer solchen Präge- oder Preßmatrize erzielbaren Betriebspreßzyklen erhöhen, doch lassen die erreichbaren Zahlen von 200 bis 500 die Bemühungen auf diesem Gebeit nicht zur Ruhe kommen, weil derartige Matrizen im Gesamtherstellungsprozeß einen nicht unwesentlichen Kostenteil darstellen.

Der Erfindung liegt die Aufgabe zugrunde, für die Rückseite einer auf galvanischem Wege hergestellten Nickel-, Preß- oder Prägematrize eine Oberflächenstruktur anzugeben, die die Betriebspreßzykluszahl für eine solche Matrize auf wenigstens 1000 erhöht.

Diese Aufgabe wird gemäß der Erfindung dadurch gelöst, daß die informationsfreie Rückseite des Nickelgalvanos eine Rauhigkeit <1 µm aufweist und hierbei die Kiristallitoberflächen kugelig abgerundete Erhöhungen haben.

Wie umfangreiche, der Erfindung zugrunde liegende Untersuchungen ergeben haben, schafft eine Rauhigkeit der informationsfreien Rückseite der Nickelmatrize bei kugelig abgerundeten Erhöhungen der Kristallitoberflächen nicht nur hervorragende Gleiteigenschaften auf der Oberfläche der Preßform sondern ermöglicht darüber hinaus auch die Einlagerung von Metallabrieb in den zwischen den Kristallitoberflächen verbleibenden Hohlräumen, so daß sich mit solchen Nickelmatrizen in der Regel über 1000 Preßzyklen durchführen lassen können, bevor die Matrize die bereits einleitend erwähnten Verschleißerscheinungen aufzeigt und gegen eine neue Matrize ausgetauscht werden muß.

Für die Herstellung von Nickelmatrizen mit einer Rückseitenoberflächenstruktur nach der Erfindung gibt es verschiedene im folgenden beschriebene bevorzugte Verfahren.

Bei einem ersten bevorzugten Verfahren wird bei der Herstellung des Galvanos von einem zusatzfreien elektrolytischen Bad, beispielsweise Nickelsulfamadbad, Gebrauch gemacht und das fertige Galvano entsprechend der DE-OS 26 43 459 nach Abdecken seiner die Information tragenden Vorderseite mit einer säurefesten, elastischen und rückstandsfrei entfernbaren Schutzschicht auf der Basis eines Polyvinyl-Kunststoffharzes in einem elektrischen Polierbad mit einer Elektrolytzusammensetzung von 40% H₃P0₄, 50% H₂S0₄ und 10% H₂0 auf seiner Rückseite poliert. In diesem Zusammenhang ist jedoch wesentlich, daß bei Rauhigkeiten >1 um die in einem zusatzfreien Nickelsulfamatelektrolyten bei Stromdichten bis 60 A/dm² auftreten, die Stromdichte im elektrolytischen Polierbad bei Raumtemperatur 10 bis 30 Aldm² beträgt, und daß außerdem das Nickelgalvano so lange dem elektrolytischen Polierbad ausgesetzt wird, bis die Rauhigkeit seiner informationsfreien Rückseite nur noch <1 pm ist. Werden nämlich die Parameter für das Nickelbad und das Polierbad, so festgelegt, dann ergeben sich auf der Rückseite des Nickelgalvanos bei . der vorgegebenen Rauhigkeit Kristallitoberflächen mit kugelig abgerundeten Erhöhungen, die aufgrund ihrer guten Gleiteigenschaften den Metallabrieb im Zuge aufeinanderfolgender Preßzyklen herab- und damit die Betriebslebensdauer einer solchen Matrize wesentlich heraufsetzt.

Bei einem weiteren bevorzugten Herstellverfahren für eine solche Nickelmatrize auf galvanischem Wege werden von primären und/oder sekundären Glanzmittelzusätzen im elektrolytischen Bad Gebrauch gemacht. Bei Verwendung eines Nickelsulfamatelektrolyt, mit 50 bis 120 mg/ Ltr Butindiolzusatz ergibt sich die gewünschte Rückseitenoberflächenstruktur bei einer Kathodenstromdichte (KD in A/dm²) sowohl für Nickelvorabscheidung als auch für die Nickelhauptabscheidung in den Grenzen KDa8 KD≦60.

Bei einem dritten bevorzugten Herstellungsverfahren für eine Nickelmatrize erfolgt die Nickelvorabscheidung in einem zusatzfreien Nickelsulfamatelektrolyten bei einer Kathodenstromdichte bis 6 Aldm². Anschließend wird dann die Nickelhauptabscheidung in einem Nickelsulfamatelektrolyten mit 50 bis 120 mg/Ltr Butindiolzusatz bei einer Kathodenstromdichte bis ca. 60 Aldm² vorgenommen.

Zur Veranschaulichung einer Prägematrize mit der erfindungsgemäßen Formgebung der Oberflächenstruktur auf der Rückseite ist in der einzigen Figur eine solche Nickelmatrize 1 im Teilausschnitt dargestellt. Hierbei ist angenommen, daß die Informationsstruktur auf der Vorderseite 2, der einer digitalen Audioplatte entspricht, bei der die digitalen Informationen in Form von aufeinander folgenden Vertiefungen 3 und Erhöhungen 4 vorgegeben sind. Wie die Figur ferner zeigt, weist die Rückseite 5 eine Oberflächenrauhigkeit R auf, die <1 µm beträgt, wobei die Kristallitoberflächen kugelig abgerundete Erhöhungen 6 aufweisen.

## Patentansprüche

1. Nickelgalvano in Form einer Preß- oder Prägematrize für die Herstellung von platten- oder folienförmigen Informationsträgern unter Anwendung einer Präge- Preß-, Spritzguß- oder Spritzpreßtechnik, dadurch gekennzeichnet, daß seine informationsfreie Rückseite (5) eine Rauhigkeit (R) <1 µm aufweist und daß hierbei die Kristallitoberflächen kugelig abgerundete Erhöhungen (6) haben.

2. Verfahren zur Herstellung eines Nickelgalvanos nach Anspruch 1, bei dem in einem zusatzfreien elektrolytischen Bad, beispielsweise Nikkelsulfamatbad, das Nickelgalvano erzeugt wird und anschließend nach Abdecken seiner die Information tragenden Vorderseite mit einer säurefesten, elastischen und rückstandsfrei entfernbaren Schutzschicht auf der Basis eines Polyvinyl-Kunststoffharzes in einem elektrolytischen Polierbad mit einer Elektrolytzusammensetzung 40% H₃P0₄, 50% H₂S0₄ und 10% H₂0 auf seiner Rückseite elektropoliert wird, dadurch gekennzeichnet, daß bei Rauhigkeiten >1 µm, die in einem zusatzfreien Nickelelektrolyten bei Stromdichten bis 60 A/dm² auftreten, die Stromdichte im elektrolytischen Polierbad bei Raumtemperatur 10-30 A/dm² beträgt und daß das Nickelgalvano solange dem elektrolytischen Polierbad ausgesetzt wird, bis die Rauhigkeit seiner informationsfreien Rückseite nur noch <1 µm ist.

3. Verfahren zur Herstellung eines Nickelgalvanos nach Anspruch 1, unter Verwendung primärer und/oder sekundärer Glanzmittelzusätze im elektrolytischen Bad, dadurch gekennzeichnet, daß bei Verwendung eines Nickelsulfamatelektrolyten, die Kathodenstromdichte KD in A/dm² sowohl für die Nickelvorabscheidung als auch für die Nickelhauptabscheidung in den Grenzen KD≧8/KD≦60 beträgt.

4. Verfahren zur Herstellung eines Nickelgalvanos nach Anspruch 1, dadurch gekennzeichnet, daß die Nickelvorabscheidung in einem zusatzfreien Nickelsulfamatelektrolyten bei einer Kathodenstromdichte bis 6 A/dm² und anschließend die Nickelhauptabscheidung in einem Nikkelsulfamatelektrolyten, bei einer Kathodenstromdichte bis ca. 60 A/dm² vorgenommen wird.

## Revendications

1. Galvano de nickel réalisé sous la forme d'une matrice de pressage ou d'estampage pour la fabrication de porteurs d'information en forme de disque ou de feuille, au moyen d'une technique d'estampage, de pressage, de moulage par injection ou de moulage sous pression, caractérisé en ce que sa face arrière exempte d'information (5) présente une rugosité (R)<1 um et que les surfaces cristallitiques présentent des éminences (6) globulaires.

2. Procédé pour la fabrication d'un galvano de nickel selon la revendication 1, dans lequel la raide d'un bain eiectroiytique exempt α-additits, par exemple un bain de sulfamate de nickel et, par la suite, après que sa face avant porteuse d'information a été recouverte d'une couche protectrice élastique à base d'une résine synthétique polyvinylique, couche qui est résistante aux acides et peut être enlevée sans laisser de traces, sa face arrière est soumise à un polissage électrique dans un bain de polissage électrolytique ayant une composition électrolytique de 40% de H₃P0₄, 50% de HpS0₄ et de 10% de H₂O, caractérisé en ce qu'avec des rugosités >1 pm, qui apparaissent dans un électrolyte de sulfamate de nickel exempt d'additifs à des densités de courant jusqu'à 60 A/dm², la densité de courant dans le bain de polissage électrolytique à la température ambiante a une valeur de 10 à 30 A/dm² et en ce que le galvano de nickel est exposé au bain de polissage électrolytique jusqu'à ce que la rugosité de sa face arrière exempte d'information soit seulement <1 um.

3. Galvano de nickel selon la revendication 1 caractérisé par l'usage de produits brillanteurs additionnels primaires et/ou secondaires dans le bain électrolytique, caractérisé en ce que, lors de l'utilisation d'un électrolyte en sulfamate de nickel, la densité de courant cathodique DC en Aldm² est comprise dans les limites DC?8/ DC≤60, tant pour le dépot préliminaire de nickel que pour le dépôt principal de nickel.

4. Procédé pour la réalisation d'un galvano de nickel selon la revendication 1, caractérisé en ce que le dépot préliminaire de nickel est effectué dans un électrolyte de sulfamate de nickel exempt d'additifs à une densité de courant cathodique jusqu'à 6 Aldm² et que par la suite, le dépôt principal de nickel est effectué dans un électrolyte de sulfamate de nickel à une densité de courant cathodique jusqu'à environ 60 A/ dm².

## Claims

1. A nickel matrix in the form of an embossing or moulding matrix for the manufacture of information carriers in the form of disks or foils while using an embossing, moulding, injection- moulding or transfer moulding technique, characterized in that its information-free rear side (5) has a roughness (R)<1 µm and that the crystallite surfaces have spherically rounded bosses (6).

2. A method of manufacturing a nickel matrix as claimed in Claim 1 in which the nickel matrix is produced in an electrolytic bath, for example, a nickel sulphamate bath without additions and, after coating its front side comprising the information with an acid-resistant, elastic and residue-free removable protecting layer on the basis of a polyvinyl synthetic resin, is polished on its rear side in an electrolytic polishing bath comprising an electrolyte composition of 40% H₃P0₄, 5% H₂S0₄ and 10% H₂0, characterized in that with roughnesses >1 pm which occur in a nickel electrolyte without additions at current densities up to 60 A/dm², the current density in the electrolytic polishing bath at room temperature is 10-30 A/dm² and that the nickel matrix is exposed to the electrolytic polishing bath until the roughness of its information-free rear side is only <1 µm.

3. A method of manufacturing a nickel matrix as claimed in Claim 1 while using primary and/or secondary brightener additions in the electrolytic bath, characterized in that, when using a nickel sulphamate electrolyte, the cathode current density KD in A/dm² both for the nickel predeposition and for the nickel main deposition is within the limits KD≥8/KD≤60.

4. A method of manufacturing a nickel matrix as claimed in Claim 1, characterized in that the nickel predeposition is carried out in a nickel sulphamate electrolyte without additions at a cathode current density up to 6 A/dm² and the nickel main deposition is then carried out in a nickel sulphamate electrolyte at a cathode current density up to approximately 60 A/dm².
